# EUROPÄISCHE PATENTSCHRIFT

(11) **EP 0 312 549 B1**
(45) Veröffentlichungstag und Bekanntmachung des Hinweises auf die Patenterteilung: **21.03.1990**
(21) Anmeldenummer: 87907419.3
(22) Anmeldetag: 19.11.1987
(51) Int. Cl.: C22B 9/05, B22C 9/08, C04B 38/00

(54) **FEUERFESTES KERAMISCHES BAUTEIL**
FIRE-PROOF CERAMIC COMPONENT
ELEMENT EN CERAMIQUE IGNIFUGE

(30) Priorität: 10.12.1986 DE 3642201
(43) Veröffentlichungstag der Anmeldung: 26.04.1989
(73) Patentinhaber: Radex Deutschland Aktiengesellschaft für feuerfeste Erzeugnisse, 56220 Urmitz (DE)
(72) Erfinder: DÖTSCH, Lorenz, D-5414 Vallendar (DE); SCHRADER, Peter, D-6501 Wackernheim (DE)
(74) Vertreter: Becker, Thomas, Dr., Dipl.-Ing.
(86) Internationale Anmeldenummer: DE8700529
(87) Internationale Veröffentlichungsnummer: WO8804331

(56) Entgegenhaltungen:
- US-A- 4 067 731
- US-A- 4 154 689
- US-A- 4 277 281
- US-A- 4 401 295
- Patent Abstracts of Japan, Band 5, no. 76, (M-69) (748), 20.05.81
- Patent Abstracts of Japan, Band 5, no. 47, (M-61) (719), 28.03.81

## Beschreibung

Die Erfindung betrifft ein feuerfestes keramisches Filterbauteil zum Abscheiden von Verunreinigungen aus Metallschmelzen.

Es sind verschiedene Arten derartiger feuerfester keramischer Filterbauteile für unterschiedliche Anwendungsbereiche bekannt.

Die Metallfiftration mittels keramischer Filter ist seit längerer Zeit Stand der Technik. Insbesondere bei der Halbzeugfertigung ist ein hoher Reinheitsgrad erforderlich; kleinste Einschlüsse in der Schmelze führen zu einem Ausschuß. Im Bereich der Superlegierungen werden Gußteile für die verschiedensten Anwendungen seit längerer Zeit erfolgreich mit Keramikmaterialien in Schaumstruktur filtriert.

Die Einschlüsse sind abhängig von der Art des zu vergießenden Werkstoffes, den damit verbundenen Ausgangsmaterialien und den vorhandenen Schmelz- und Fertigungseinrichtungen. Die Einschlüsse bestehen hauptsächlich aus Schlacken, Impfmittelreaktionsprodukten, nichtmetallischen Oxiden, Sandeinspülungen, aber auch aus Rückständen der Behandlungs- und Transportgefäße.

Die keramischen Filter bestehen vor allem aus offenporigen Fifterkörpern in Schaumstruktur mit einer bestimmten Porosität in einer definierten Bandbreite. Beim Durchführen der Metalischmelzen erfolgt ein physikalisches Abscheiden von feinsten Teilchen an den Wandungen innerhalb des Filterkörpers, wodurch die Metallschmelze "gereinigt" wird.

Derartige keramische "Schaumfilter" sind zum Beispiel aus den Deutschen Offeniegungsschriften 2 805 611, 3 314 796, 3 424 504, 3 425 182 und 3 527 872 bekannt.

Daneben besteht eine weitere Gattung feuerfester keramischer Filterbauteile zum Abscheiden von Verunreinigungen aus Stahlschmelzen, die insbesondere bei Verteilerrinnen (Zwischenbehältern) in Stranggießanlagen Anwendung finden.

Hierbei handelt es sich um sogenannte "Dämme", die vorzugsweise auf dem Boden einer Verteilerrinne angeordnet sind. Die Dämme sollen zu einer Vergleichmäßigung der Strömungsgeschwindigkeit und vor allem einer Beruhigung der Metalischmelze in der Verteilerrinne dienen. Auf diese Weise wird erreicht, daß die in den Tundish gegebene Metallschmelze über die Fläche und das Volumen des Zwischenbehälters auf dem Weg zu den verschiedenen Ausgüssen gleichmäßig transportiert werden kann.

Durch eine Vergleichmäßigung und Verlängerung der Verweilzeit im Tundish können nichtmetallische Verunreinigungen wie Schlacketeilchen, Aluminiumpartikel oder sonstige Stahlverunreinigungen in erhöhtem Maße in der Metallschmelze aufsteigen und anschließend in der auf die Metallschmelze aufgebrachten Abdeckmasse gebunden werden.

Aus der US-A-4 154 689 ist ein poröses Filterelement zum Abscheiden von Verunreinigungen aus Stahlschmelzen bekannt, das vertikal in eine entsprechende Nut eines Tundishbodens eingesetzt wird. Der Filter ist von einer Fasermatte umgeben, und im Tundish-Boden verläuft eine Inertgasleitung von der aus das Gas durch den Fasermantel in den Tundish geführt wird. Diese Anordnung läßt sich nur schwer nachrüsten und die Gasführung ist praktisch nicht steuerbar.

Entsprechend liegt der Erfindung die Aufgabe zugrunde, ein feuerfeste keramisches Filterbauteil vorzuschlagen, mit dem der Abscheidungsgrad von Verunreinigungen aus Metallschmelzen erhöht wird. Gleichzeitig soll das Filterbauteil vorzugsweise nachrüstbar sein und eine insbesondere gegenüber konventionellen keramischen Filtem - erhöhte Lebensdauer aufweisen.

Die Erfindung steht unter der Erkenntnis, daß der Abscheidungsgrad von Verunreinigungen aus Metallschmelzen erheblich verbessert werden kann, wenn die Schmelze nicht nur durch "Barrieren" beruhigt und gegebenenfalls durch einen offenporigen keramischen Filter geführt wird, sondern gleichzeitig einer gezielten Inertgasbehandlung unterworfen wird.

Die Erfindung schlägt dazu ein feuerfestes keramisches Filterbauteil mit den Merkmalen des Anspruches 1 vor.

Die Durchleitung der Metallschmelze durch einen porösen Abschnitt (Filter) führt zunächst zu einer Beruhigung der Schmelze aufgrund einer Verlangsamung der Durchströmgeschwindigkeit. Damit ist gleichzeitig auch eine Art "Dammwirkung" erreicht.

Durch die weitere Zuführung eines Inertgases im Bereich dieses porösen Abschnittes wird erfindungsgemäß eine Möglichkeit geschaffen, die . unerwünschten Verunreinigungen mit dem Inertgasstrom schneller und vollständiger aus der Metalischmeize an die Oberfläche des Schmelzbades zu führen, wo sie entnommen oder vorzugsweise in einer bekannten Abdeckmasse gebunden werden.

Der poröse Abschnitt soll aus einem offenzeiligen keramischen Formkörper bestehen, wobei sich die eingangs genannten, aus dem Stand der Technik bekannten Schaumkeramiken in besonderer Weise anbieten.

Bevorzugt sind hier Formkörper aus einem organischen Polymerschaum In Mischung mit einem keramischen Schlicker.

Anstelle eines derartigen Schaumfilters kann der poröse Abschnitt auch aus einem gegebenenfalls auf einem Stützkörper aufgebrachten Fiitergewebe aus einer feuerfesten Faser gestaltet sein. Ein entsprechendes Filterelement ist in der DE-OS 3 340 417 beschrieben.

Als besonders vorteilhaft hat es sich erwiesen, wenn der poröse Abschnitt aus mehreren, im Abstand hintereinander angeordneten Filterbauteilen besteht (in Durchflußrichtung der Schmelze gesehen). Es entsteht so eine Art stufenweise Filtrierung, wodurch der Abscheidungsgrad der Verunreinigungen erhöht wird.

Sowohl herstellungsmäßig als auch bei der Anwendung ist es von Bedeutung, daß der poröse Abschnitt in einem dichten keramischen Aufnahmeteil ein liegt. Es entsteht so eine Art Rahmen zur Aufnahme eines Filters.

Für den hier in Rede stehenden Anwendungsbereich empfiehlt sich, den Aufnahmeteil aus einem keramischen Material hoher Temperaturwechselbeständigkeit herzustellen, zum Beispiel aus einer hochtonerdehaltigen Masse. Dabei kann der Aufnahmeteil sowohl gegossen wie gepreßt sein.

Der (dichte) Aufnahmeteil übernimmt dabei gleichzeitig die Funktion der aus dem Stand der Technik bekannten Dämme.

Die Metallschmelze wird am Aufnahmeteil zurückgehalten und kann nur durch den porösen Abschnitt abfließen.

Vorzugsweise umschließt der Aufnahmeteil den Filter allseitig, wobei letzterer eine Quaderform aufweisen und im Aufnahmeteil zum Beispiel eingemörtelt sein kann.

Bezüglich der Anordnung einer Gaszuführeinrichtung bietet die Erfindung verschiedene alternative Ausführungsformen an, die auch kumulativ in ein und demselben feuerfesten keramischen Filterbauteil realisiert werden können.

In ihrer allgemeinsten Form besteht die Einrichtung zur Zuführung eines Inertgases aus einer Gasleitung, die vorzugsweise parallel zum porösen Abschnitt und mit mindestens einer Gasaustrittsöffnung in Richtung auf den porösen Abschnitt verläuft.

Damit ist sichergestellt, daß die Metalischmelze unmittelbar vor, während und/oder nach ihrem Durchtritt durch den Filter von einem inertgasstrom gespült wird, der für eine zusätzliche Reinigung (gegebenenfalls Vor- beziehungsweise Nachreinigung) sorgt.

Dabei schlägt die Erfindung in einer vorteilhaften Ausführungsform vor, die Gasleitung unterhalb des porösen Abschnittes anzuordnen. Auf diese Weise ist sichergestellt, daß das Inertgas von unten nach oben und damit praktisch durch das gesamte Schmelzbad strömt.

Alternativ oder zusätzlich kann die Gasleitung jedoch auch an einer oder beiden Seitenflächen des Filters angeordnet sein, wobei die Gasaustrittöffnungen dann im wesentlichen senkrecht zur Strömungsrichtung der Metallschmelze angeordnet sein sollten. Hierdurch ergibt sich, insbesondere zusammen mit einer Gasleitung unterhalb des porösen Abschnittes, eine besonders intensive Inertgasbehandlung und damit eine besonders hohe Reinigungsleistung.

Die Gasleitung beziehungsweise ihre Gasaustrittsöffnung(en) können, nach verschiedenen weiteren vorteilhaften Ausführungsformen der Erfindung, sowohl vor als auch hinter dem porösen Abschnitt, und in einer weiteren Ausbildung auch zwischen einzelnen Filterbauteiler, des porösen Abschnittes verlaufen (jeweils in Durchfiußrichtung der Metallschmelze gesehen).

Wird die Gasleitung vor dem Filterteil angeordnet, so erfolgt eine Art "Vorreinigung", indem große Teile der Verunreinigungen bereits vor Eintritt der Metallschmelze in den Filter mit dem Inertgasstrom nach oben weggeführt werden. Diese Ausführungsform hat den Vorteil, daß nur noch ein Teil der Verunreinigungen in den Filter geführt wird und sich dieser insoweit nicht mehr so schnell "zusetzt". In Kombination mit der Verwendung einer Abdeckmasse auf der Oberfläche des Schmelzbades Ist weiter sichergestellt, daß die Verunreinigungen nicht nur physikalisch abgeschieden, sondern auch chemisch (in der Abdeckmasse) gebunden werden.

Eine ebenso effektive (gegebenenfalls zusätzliche) Reinigung erfolgt, wenn die Gasleitung so angeordnet wird, daß eine Gasströmung zwischen einzelnen, im Abstand zueinander angeordneten Filterbauteilen des Filters erfolgt. Das Prinzip ist dabei das gleiche, wie vorstehend beschrieben, in diesem Fall wird vor allem der - in Durchflußrichtung der Schmelze hintere Fifterteil - vor einem "Zusetzen" geschont.

Bei dieser Ausführungsform wird der Filter vorzugsweise entweder von oben in den Aufnahmeteil eingesetzt, oder auch, nach einer weiteren vorteilhaften Ausführungsform, zum Beispiel über eine entsprechende Nut-Feder Anordnung eingeschoben, oder aber der Aufnahmeteil selbst ist im entsprechenden Bereich ebenfalls nach oben offen, so daß die Verunreinigungen ohne weiteres aufsteigen und - wie vorstehend beschrieben - in einer Abdeckmasse gebunden werden können.

Die Gasaustrittsöffnung(en) können auf verschiedene Weise gestattet sein.

In einer ersten Ausführungsform wird hierzu vorgeschlagen, eine schlitz(kanal)förmige Öffnung vorzusehen, über die das Gas wie ein geschlossener Vorhang austreten kann.

Ebenso ist es aber auch möglich, von der Gasleitung eine Vielzahl einzelner, im Abstand zueinander angeordneter Gaskanäle vorzusehen, über die das Gas in einer Vielzahl von säulenförmigen Einzelströmen durch die Metallschmelze geführt wird, wobei der Reinigungseffekt noch größer ist.

Die mit einem erfindungsgemäßen feuerfesten keramischen Bauteil erzielbaren Vorteile sind offensichtlich.

Gegenüber den eingangs beschriebenen bekannten Fifterbauteilen kann ein sehr viel höherer Abscheidungsgrad an nichtmetailischen Verunreinigungen und damit eine wesentlich verbesserte und gleichmäßigere Schmelzqualität erreicht werden.

Dabei ist der konstruktive Aufwand minimai, und auch bekannte Anlagen zur Behandlung oder Durchführung von Metallschmelzen können ohne weiteres mit einem erfindungsgemäßen Bauteil nachgerüstet werden.

Der Anwendungsbereich einer erfindungsgemäßen Einrichtung ist grundsätzlich nicht beschränkt. Das Filterbauteil kann sowohl in Gießereien, wo Sand-, Kokillen- oder Feingußstücke für alle möglichen Anwendungen hergestellt werden, als auch in Stranggießanlagen (hier vorzugsweise in einer Verteilerrinne) eingesetzt werden.

Beim Einsatz in einer Verteilerrinne einer Stranggießanlage erfüllt das erfindungsgemäße Filterbauteil die Funktion eines "gasspülenden Tundishdamms" und damit mehrere Funktionen gleichzeitig, wie vorstehend im einzelnen beschrieben.

Weitere Merkmale der Erfindung ergeben sich aus den Unteransprüchen sowie den übrigen Anmeldungsunterlagen.

Das erfindungsgemäße Fifterbauteil ist sowohl bezüglich seiner Geometrie als auch Anordnung in einer Schmelzbehandlungsanlage nicht auf die beschriebenen Ausführungsformen begrenzt. Ebenso lassen sich neben den genannten weitere, an sich bekannte Materialien für die Herstellung des Aufnahmeteils beziehungsweise porösen Körpers verwenden. Der Fachmann wird hier - je nach Anwendungsbereich - geeignete Qualitäten auswählen.

Die Erfindung wird nachstehend anhand der Zeichnung näher beschrieben, in der ein gasspülender Tundishdamm dargestellt ist. Im einzelnen zeigt
Figur 1: eine perspektivische Ansicht eines erfindungsgemäßen feuerfesten Filterbauteils
Figur 2: eine Frontansicht des Filterbauteiles gemäß Figur 1
Figur 3: einen Schnitt entlang der Linie A - B nach Figur 2
Figur 4: die Anordnung eines erfindungsgemä-Ben Filterbauteils in einem Zwischenbehälter.

In der Zeichnung ist mit dem Bezugszeichen 10 ein erfindungsgemäßes feuerfestes Filterbauteil ganz allgemein gekennzeichnet.

Es besteht aus einem rahmenförmigen Aufnahmeteil 12 aus einer hochtonerdehaltigen, gegossenen und einvibrierten Masse mit einer mittigen quadratischen Durchgangsöffnung 14.

In der Durchgangsöffnung 14 sitzt ein quaderförmiger poröser Abschnitt 16 (nachfolgend Filter genannt) ein.

Der Filter 16 ist mit dem Aufnahmeteil 12 über eine feuerfeste Mörtelfuge 18 fest verbunden.

Der Filter 16 ist ein aus einem organischen Polymerschaum in Mischung mit einem keramischen Schlicker hergestellter gesinterter Formkörper. Seine chemische Analyse (in Gewichtsprozent) sowie physikalischen Kenndaten sind wie folgt:

Der Filter 16 ermöglicht durch seine offene Porosität das Durchfließen einer Metallschmelze von der Vorderseite 20 zur Rückseite 22.

Das Netzwerk der miteinander verbundenen Poren des Filters 16 bewirkt eine positive Filtrierwirkung, wobei auch Partikel mit erheblich geringerem Durchmesser als die durchschnittliche Porengröße im verzweigten Filternetzwerk aufgefangen werden. Auf diese Welse können nichtmetallische Einschlüsse im µm-Bereich abfiltriert werden.

Dadurch, daß die Metallschmelze einen "Zickzackweg" durch das Filternetzwerk nehmen muß, wird die Strömung der Metallschmeize ausgerichtet, und die durch eine "schäumende Metallschmelze" verursachten Schäden wie Oxidfilme und nichtmetallische Einschlüsse werden sicher verhindert.

Ein geringfügiger anfänglicher Strömungswiderstand beim "Angieβen" führt dazu, daß während der Durchführung der Metallschmelze durch den Filter ein weitestgehend konstanter metallostatischer Druck aufrechterhalten wird.

Unterhalb des Filters 16 verläuft im unteren Rahmenteil 24 eine Gasleitung 26 von außen parallel zur Vorderseite 20 des Filters 16 und mit gleichem Abstand zu dessen Unterseite 28.

Wie insbesondere den Figuren 1 und 2 zu entnehmen ist, verlaufen von der Gasleitung 26 eine Vielzahl von Gasaustrittskanälen 30 nach oben und treten an einer vorstehenden Stufe 32 an der Oberfläche des unteren Rahmenteils 24 aus diesem heraus.

Die Stufe 32 wird dadurch ausgebildet, daß der Filter 16 etwas nach hinten (in Durchfiußrichtung F der (nicht dargestellten) Schmelze gesehen) versetzt im Aufnahmeteil 12 angeordnet ist, wodurch die Stufe 32 allseitig umläuft.

Die Funktion des erfindungsgemäßen Filterbauteiles ist wie folgt:

Das Bauteil wird zunächst, wie Figur 4 zeigt, in eine Verteilerrinne 34 in den Weg der Metallschmelze eingebaut. Da die Metallschmelze in der Verteilerrinne im wesentlichen horizontal strömt, ist das feuerfeste Filterbauteil etwa senkrecht zur Strömungsrichtung aufgestellt.

Von einer Gießpfanne (nicht dargestellt) wird die Metallschmelze über einen Ausguß in die Verteilerrinne 34 gegossen, wobei der Eingießbereich des Gießstrahis mit dem Bezugszeichen 36 gekennzeichnet ist.

Das Filterbauteil 10 wirkt zunächst als Damm, bis die Metallschmelze durch den Filter 16 hindurchtritt.

Zuvor ist die Gasleitung 26 an eine externe Gasversorgung angeschlossen worden, so daß ein Inertgas, vorzugsweise Argon oder dergleichen, durch die Gasaustrittskanäle 30 strömt und vor der Vorderseite 20 des Filters 16 aufsteigt.

Dabei wird eine Spülung der Metallschmelze erreicht, während der nichtmetallische Verunreinigungen über die einzelnen Gasbläschen mitgeführt werden, die dann aufsteigen und in einer auf der Oberfläche des Schmelzbades angeordneten Abdeckschicht (nicht dargestellt) gebunden werden.

Dabei kann die Intensität des Gasstromes dem jeweiligen Anwendungsbereich angepaßt werden.

In Erweiterung der dargestellten Ausführungsform kann die Spülleitung 26 auch seitlich neben dem Filter 16 im Aufnahmeteil 12 hochgeführt und mit entsprechenden Gasaustrittskanäfen ausgebildet werden, so daß neben der Gasströmung von unten nach oben auch eine horizontale Gaseindüsung erfolgt, wodurch der Spüleffekt weiter optimiert wird.

Aufgrund der Reinigung der Metallschmelze vor der Durchleitung durch den Schaumfifter gelangen weniger Verunreinigungen in diesen. Hierdurch bleibt der Filter länger als aus dem Stand der Technik bekannt funktionstüchtig, das heißt, er setzt sich langsamer zu und braucht deshalb auch seltener ausgetauscht werden.

Das dem erfindungsgemäßen Filterbauteil zugrundeliegende Prinzip kann auch angewendet werden, wenn die Schmelze von oben nach unten einen Filter durchströmt. Es ist dann im Einzelfall die Gaszuführrichtung so einzustellen, daß eine entsprechende Reinigung der Schmelze vor dem Eintritt in den Filter erfolgen kann.

## Patentansprüche

1. Feuerfestes keramisches Filterbauteil zum Abscheiden von Verunreinigungen aus Metallschmelzen mit
a) einem porösen Abschnitt (16) aus einem offenzelligen, keramischen Formkörper oder einem auf einem Stützkörper angeordneten Filtergewebe aus einer feuerfesten Faser zum Durchführen der Metallschmelze, der
b) in einem rahmenförmig ausgebildeten dichten, keramischen Aufnahmeteil (12) einliegt sowie
c) einer im Aufnahmeteil (12) verlaufenden Gasleitung (26) zur Zuführung eines Inertgases mit mindestens einer Gasaustrittsöffnung (30) in Richtung auf den porösen Abschnitt (16)

2. Filterbauteil nach Anspruch 1, dadurch gekennzeichnet daß der Formkörper (16) aus Schaumkeramik besteht.

3. Filterbauteil nach Anspruch 1 oder 2, dadurch gekennzeichnet daß der Formkörper (16) ein aus einem organischen Polymerschaum in Mischung mit einem keramischen Schlicker hergestellter gesinterter Formkörper ist.

4. Filterbauteil nach einerr der Ansprüche 1 bis 3, dadurch gekennzeichnet daß der poröse Abschnitt aus mehreren, im Abstand hintereinander, in Durchflußrichtung der Schmelze gesehen, angeordneten Filterbauteilen besteht.

5. Filterbauteil nach einem der Ansprüche 1 bis 4, dadurch gekennzeichnet daß der Aufnahmeteil (12) aus einem keramischen Material hoher Temperaturwechseibeständigkeit besteht.

6. Filterbauteil nach Anspruch 5, dadurch gekennzeichnet daß der Aufnahmeteil (12) aus einer hochtonerdehaltigen Masse besteht.

7. Filterbauteil nach einem der Ansprüche 1 bis 6, dadurch gekennzeichnet daß der poröse Abschnitt (16) eine Quaderform aufweist und im Aufnahmeteil (12) ortsfest einsitzt.

8. Filterbauteil nach einem der Ansprüche 1 bis 7, dadurch gekennzeichnet daß die Gasleitung (26) unterhalb des porösen Abschnittes (16) verläuft.

9. Filterbauteil nach einem der Ansprüche 1 bis 8, dadurch gekennzeichnet daß die Gasleitung (26) seitlich des porösen Abschnittes verläuft.

10. Filterbauteil nach einem der Ansprüche 1 bis 9, dadurch gekennzeichnet daß die Gasleitung (26), In Durchflußrichtung der Metallschmelze gesehen, vor und/oder hinter dem porösen Abschnitt (16) verläuft.

11. Filterbauteil nach einem der Ansprüche 1 bis 10, dadurch gekennzeichnet daß die Gasleitung (26) in Durchflußrichtung der Metallschmelze gesehen, zwischen den einzelnen Bauteilen des porösen Abschnitts (16) verläuft.

12. Filterbauteil nach einem der Ansprüche 1 bis 11, dadurch gekennzeichnet daß die Gasaustrittsöffnung als von der Gasleitung (26) verlaufender Düsenspalt ausgebildet ist.

13. Filterbauteil nach einem der Ansprüche 1 bis 12, dadurch gekennzeichnet daß die Gasaustrittsöffnung aus einer Vielzahl kleiner Durchgangskanäle (30) gestattet ist.

14. Filterbauteil nach einem der Ansprüche 1 bis 13 zur Verwendung als gasspülender Filter in einem metallurgischen Gefäß.

15. Filterbauteil nach einem der Ansprüche 1 bis 14 zur Verwendung als gasspülender Damm (10) in einem Zwischenbehälter einer Stranggießaniage.

## Claims

1. Refractory ceramic fitter component for separating impurities from molten metals, comprising:
a) a porous section (16), consisting of an open- cell, ceramic shaped body, or a fitter mesh, arranged on a supporting body and consisting of a refractory fibre for the molten metal to pass through, which
b) lies In a tight, ceramic locating part (12) designed in a frame shape, and also
c) a gas line (26) running in the locating part (12) and intended for supplying, with at least one gas outlet opening (30), an inert gas in the direction of the porous section (16).

2. Filter component according to claim 1, characterized in that the shaped body (16) is made of foamed ceramic.

3. Filter component according to Claim 1 or 2, characterized in that the shaped body (16) is a sintered shaped body produced from an organic polymer foam in a mixture with a ceramic slip.

4. Fitter component according to any of claims 1 to 3, characterized in that the porous section consists of a plurality of components arranged one behind the other as viewed in the flow direction of the molten metal.

5. Filter component according to any of claims 1 to 4, characterized in that the locating part (12) is made of a ceramic material which is highly resistant to thermal shocks.

6. Filter component according to claim 5, characterized in that the locating part (12) consists of a highly aluminiferous compound.

7. Filter component according to any of claims 1 to 6, characterized in that the porous section (16) has the shape of a parallelepiped and sits in a fixed position in the locating part (12).

8. Filter component according to any of claims 1 to 7, characterized in that the gas line (26) runs below the porous section (16).

9. Fitter component according to any of claims 1 to 8, characterized in that the gas line (26) runs to the side of the porous section.

10. Filter component according to any of claims 1 to 9, characterized in that the gas line (26), as viewed in the flow direction of the molten metal, runs in front of and/or behind the porous section (16).

11. Filter component according to any of claims 1 to 10, characterized in that the gas line (26), as viewed in the flow direction of the molten metal, runs between the individual components of the porous section (16).

12. Filter component according to any of claims 1 to 11, characterized in that the gas outlet opening is designed as a nozzle slit running from the gas line (26).

13. Fitter component according to any of claims 1 to 12, characterized in that the gas outlet opening is designed as a plurality of small passage channels (30).

14. Fitter component according to any of claims 1 to 13, for use as a gas-flushing filter in a metallurgical vessel.

15. Fitter component according to any of claims 1 to 14 for use as a gas-fiushing dam (10) in an intermediate container of a continuous casting plant.

## Revendications

1. Elément de filtre céramique réfractaire pour séparer les impuretés contenues dans du métal en fusion comportant
a) une portion poreuse (16) constituée d'une pièce moulée céramique, à pores ouverts, ou d'un tissu filtrant réalisé dans une fibre réfractaire, placé sur une pièce d'appui, pour le passage du métal en fusion, qui
b) est placée dans un élément formant logement (12) céramique, étanche, en forme de cadre, ainsi
c) qu'un conduit de gaz (26) passant dans l'élément formant logement, pour l'amenée d'un gaz inerte, comportant au moins un orifice de sortie du gaz (30) en direction de la portion (16) poreuse.

2. Elément de filtre selon la revendication 1, caractérise en ce que la pièce moulée (16) est en céramique-mousse.

3. Elément de filtre selon la revendication 1 ou 2, caractérisé en ce que la pièce moulée (16) est une pièce moulée frittée réalisée à partir d'une mousse polymère organique mélangée à une barbotine céramique.

4. Elément de filtre selon l'une des revendications 1 à 3, caractérisé en ce que la portion poreuse est constituée de plusieurs éléments placés espacés, l'un derrière l'autre, vus dans le sens de passage du métal en fusion.

5. Elément de filtre selon l'une des revendications 1 à 4, caractérisé en ce que l'élément formant logement (12) est réalisé dans un matériau céramique très résistant aux variations de température.

6. Elément de filtre selon la revendication 5, caractérisé en ce que l'élément formant logement (12) est réalisé dans une pâte hautement alumini- fère.

7. Elément de filtre selon l'une des revendications 1 à 6, caractérisé en ce que la portion (16) poreuse a une forme carrée et est placée fixe dans l'élément formant logement (12).

8. Elément de filtre selon l'une des revendica- dons 1 à 7, caractérisé en ce que le conduit de gaz (26) passe au-dessous de la portion (16) poreuse.

9. Elément de filtre selon l'une des revendications 1 à 8, caractérisé en ce que le conduit de gaz (26) passe à côté de la portion poreuse.

10. Elément de filtre selon l'une des revendications 1 à 9, caractérisé en ce que le conduit de gaz (26), vu dans le sens de passage du métal en fusion, passe devant et/ou derrière la portion (16) poreuse.

11. Elément de filtre selon l'une des revencica- tions 1 à 10, caractérisé en ce que le conduit de gaz (26), vu dans le sens de passage du métal en fusion, passe entre les différents éléments de la portion (16) poreuse.

12. Elément de filtre selon l'une des revendications 1 à 11, caractérisé en ce que l'orifice de sortie du gaz est une fente de buse partant du conduit de gaz (26).

13. Elément de filtre selon l'une des revendications 1 à 12, caractérisé en ce que l'orifice de sortie du gaz se présente sous la forme d'une pluralité de petits canaux de passage (30).

14. Elément de filtre selon l'une des revencica- tions 1 à 13, destiné à être utilisé comme filtre de lavage au gaz dans un récipient métallurgique.

15. Elément de filtre selon l'une des revendications 1 à 14, destiné à être utilisé comme barrière (10) de lavage au gaz dans un récipient intermédiaire d'une installation de coulée continue.
